# EUROPÄISCHE PATENTSCHRIFT

(11) **EP 2 440 693 B1**
(45) Veröffentlichungstag und Bekanntmachung des Hinweises auf die Patenterteilung: **10.08.2016**
(21) Anmeldenummer: 10722357.0
(22) Anmeldetag: 01.06.2010
(51) Int. Cl.: C25D 5/56, C23C 18/18, C23C 18/20, C23C 18/16, C23C 18/30

(54) **VERWENDUNG VON IONISCHEN FLÜSSIGKEITEN ZUR VORBEHANDLUNG VON KUNSTSTOFFOBERFLÄCHEN ZUR METALLISIERUNG**
USE OF IONIC FLUIDS FOR PRETREATING PLASTIC SURFACES FOR METALLIZATION
UTILISATION DE LIQUIDES IONIQUES POUR LE PRÉTRAITEMENT DE SURFACES EN MATIÈRE PLASTIQUE À DES FINS DE MÉTALLISATION

(30) Priorität: 08.06.2009 EP 09162184
(43) Veröffentlichungstag der Anmeldung: 18.04.2012
(73) Patentinhaber: BASF SE, 67056 Ludwigshafen am Rhein (DE)
(72) Erfinder: MALKOWSKY, Itamar Michael, 67454 Haßloch (DE); ALEMANY, Aurelie, 70197 Stuttgart (DE)
(74) Vertreter: BASF IP Association
(86) Internationale Anmeldenummer: PCT/EP2010/057602
(87) Internationale Veröffentlichungsnummer: WO 2010/142567

(56) Entgegenhaltungen:
- EP-A1- 0 346 655
- EP-A1- 1 538 237
- DE-A1- 3 149 919
- DE-A1- 3 743 740
- DE-A1- 4 112 462
- US-A- 5 145 572
- US-A- 5 597 471

## Beschreibung

Die vorliegende Erfindung betrifft ein Verfahren zur Beschichtung von Kunststoffen mit Metallen, welches dadurch gekennzeichnet ist, dass die Kunststoffe mit einer Zusammensetzung, welche mindestens ein Salz mit einem Schmelzpunkt kleiner 100°C bei 1 bar (im Nachfolgenden ionische Flüssigkeit genannt) enthält, vorbehandelt werden.

Die Beschichtung von Kunststoffteilen mit Metallen, auch Kunststoffgalvanisieren genannt, gewinnt zunehmend an Bedeutung. Durch Verfahren des Kunststoffgalvanisierens werden Verbundwerkstoffe erhalten, die Vorteile von Kunstoffen und Metallen vereinigen. Kunststoff können durch einfache Verarbeitungsverfahren wie Spritzguss oder Extrusion in nahezu beliebige Form gebracht werden; eine anschließende Galvanisierung der erhaltenen Formteile erfolgt z.B. aus dekorativen Zwecken oder auch zur Erreichung von Abschirmungseffekten, wenn die Formteile als Gehäuse für elektronische Geräte dienen sollen.

Ein kritischer Verfahrensschritt bei der Kunststoffgalvanisierung ist die Vorbehandlung der Kunststoffoberfläche. Eine Vorbehandlung ist u. a. notwendig um die Haftung des Metalls auf der Kunststoffoberfläche zu verbessern. Dazu soll die Kunststoffoberfläche aufgeraut und auch hydrophiler werden. Nachdem früher eine Aufrauung auch durch mechanische Verfahren durchgeführt wurde, hat sich für diesen Zweck heute ein Quellen und Beizen der Kunststoffoberfläche mit Chemikalien durchgesetzt. Die am häufigsten eingesetzte Beize ist die Chrom-Schwefelsäurebeize (Chromtrioxid in Schwefelsäure), insbesondere für ABS (Acylnitril-Butadien-Styrol-Copolymer) oder auch Polycarbonat.

Chromschwefelsäurebeize ist sehr toxisch und erfordert besondere Vorkehrungen bei der Verfahrensdurchführung, Nachbehandlung und Entsorgung. Aufgrund chemischer Prozesse im Beizprozess, z.B. der Reduktion der verwendeten Chromverbindung, verbraucht sich die Beize und ist nicht wieder einsetzbar.

Als ionische Flüssigkeiten bezeichnete Salze mit einem Schmelzpunkt kleiner 100°C bei 1 bar wurden bisher in unterschiedlichsten technischen Gebieten eingesetzt.

US 5145572 offenbart ein Verfahren, wobei die Oberfläche eines Substrats katalytisch aktiviert wird und die katalytisch aktivierte Oberfläche anschließend vorbehandelt wird, bevor danach das elektrochemische Abscheiden eines Metalls erfolgt. Die Vorbehandlung in US 5145572 dient der Verbesserung einer bereits katalytisch aktivierten Oberfläche.

In Zusammenhang mit Polymeren ist eine Verwendung ionischer Flüssigkeiten als Antistatika oder auch als Weichmacher bekannt, siehe WO 2004/005391,

WO 2007/090755 und WO 2008/006422.

In der am Prioritätstag dieser Anmeldung noch nicht veröffentlichten Europäischen Anmeldung 08156462.7 (PF 60856) ist eine Verwendung von ionischen Flüssigkeiten als Klebstoff für Polymere beschrieben.

Aufgabe der vorliegenden Erfindung war ein Verfahren zur Beschichtung von Kunststoffoberflächen mit Metallen bei dem bisher verwendete, nachteilige Beizmittel nicht mehr benötigt werden. Durch das Verfahren soll eine möglichst gute Haftung zwischen Kunststoff und Metall bewirkt werden. Ein verwendetes Beizmittel soll möglichst wieder verwendbar sein und sich als Beizmittel für möglichst viele Kunststoffe eignen.

### Zur ionischen Flüssigkeit

Die beim erfindungsgemäßen Verfahren verwendete Zusammensetzung enthält mindestens ein Salz mit einem Schmelzpunkt kleiner 100°C bei 1 bar (im Nachfolgenden ionische Flüssigkeit genannt).

Vorzugsweise hat die ionische Flüssigkeit einen Schmelzpunkt kleiner 70°C, besonders bevorzugt kleiner 30°C und ganz besonders bevorzugt kleiner 0°C bei 1 bar.

In einer besonders bevorzugten Ausführungsform ist die ionischen Flüssigkeit unter Normalbedingungen (1 bar, 21°C), d.h. bei Raumtemperatur, flüssig.

Bevorzugte ionische Flüssigkeiten enthalten zumindest eine organische Verbindung als Kation, ganz besonders bevorzugt enthalten sie ausschließlich organische Verbindungen als Kationen.

Geeignete organische Kationen sind insbesondere organische Verbindungen mit Heteroatomen, wie Stickstoff, Schwefel oder Phosphor, besonders bevorzugt handelt es sich um organische Verbindungen mit einer kationischen Gruppe ausgewählt aus einer Ammonium - Gruppe, einer Oxonium -Gruppe, einer Sulfonium - Gruppe oder einer Phosphonium - Gruppe.

In einer besonderen Ausführungsform handelt es sich bei den ionischen Flüssigkeiten um Salze mit Ammonium - kationen, worunter hier nicht-aromatische Verbindungen mit lokalisierter positiver Ladung am Stickstoffatom, z.B. bei vierbindigem Stickstoff (quaternäre Ammoniumverbindungen) oder auch Verbindungen mit dreibindigem Stickstoff, wobei eine Bindung eine Doppelbindung ist, oder aromatische Verbindungen mit delokalisierter positiver Ladung und mindestens einem, vorzugsweise einem oder zwei Stickstoffatomen im Ringsystem verstanden werden.

Besonders bevorzugte organische Kationen sind quaternäre Ammoniumkationen mit vorzugsweise vier C1- bis C12- Alkylgruppen als Substituenten am Stickstoffatom. Besonders bevorzugt sind auch organische Kationen, die ein heterocyclisches Ringsystem mit ein oder zwei Stickstoffatomen als Bestandteil des Ringsystems enthalten. In Betracht kommen monocyclische, bicyclische, aromatische oder nicht-aromatische Ringsysteme. Genannt seien z.B. bicyclische Systeme, wie sie in WO 2008/043837 beschrieben sind. Bei den bicyclischen Systemen der WO 2008/043837 handelt es sich um Diazabicyclo-derivate, vorzugsweise aus einem 7- und einem 6 Ring, welche eine Amidiniumgruppe enthalten; genannt sei insbesondere das 1,8-Diazabicyclo-(5.4.0)undec-7-enium- kation.

Ganz besonders bevorzugte organische Kationen enthalten ein fünf- oder sechsgliedriges heterocyclisches Ringsystem mit ein oder zwei Stickstoffatomen als Bestandteil des Ringsystems.

Als Kationen in Betracht kommen z.B. Pyridiniumkationen, Pyridaziniumkationen, Pyrimidiniumkationen, Pyraziniumkationen, Imidazoliumkationen, Pyrazoliumkationen, Pyrazoliniumkationen, Imidazoliniumkationen, Thiazoliumkationen, Triazoliumkationen, Pyrrolidiniumkationen und Imidazolidinium. Diese Kationen sind z.B. in WO 2005/113702 aufgeführt. Soweit es für eine positive Ladung am Stickstoffatom oder im aromatischen Ringsystem notwendig ist, sind die Stickstoffatome jeweils durch eine organische Gruppen mit im Allgemeinen nicht mehr als 20 C-Atomen, vorzugsweise eine Kohlenwasserstoffgruppe, insbesondere eine C1 bis C16 Alkylgruppe, insbesondere eine C1 bis C10, besonders bevorzugt eine C1 bis C4 Alkylgruppen substituiert.

Auch die Kohlenstoffatome des Ringsystems können durch organische Gruppen mit im Allgemeinen nicht mehr als 20 C-Atomen, vorzugsweise eine Kohlenwasserstoffgruppe, insbesondere eine C1 bis C16 Alkylgruppe, insbesondere eine C1 bis C10, besonders bevorzugt eine C1 bis C4 Alkylgruppen substituiert sein.

Besonders bevorzugte Ammonium-Kationen sind obige quaternäre Ammonium-Kationen sowie Imidazolium - Kationen, Pyrimidinium- Kationen und Pyrazolium-Kationen, worunter Verbindungen mit einem Imidazolium-, Pyridinium- oder Pyrazolium-Ringsystem und gegebenenfalls beliebigen Substituenten an den Kohlenstoff- und/oder Stickstoffatomen des Ringsystems verstanden werden.

### Ganz besonders bevorzugt sind Imidazolium - Kationen

Bei dem Anion kann es sich um ein organisches oder anorganisches Anion handeln. Besonders bevorzugte ionische Flüssigkeiten bestehen ausschließlich aus dem Salz eines organischen Kations mit einem der unten genannten Anionen.

Das Molgewicht der ionischen Flüssigkeiten ist vorzugsweise kleiner 2000g/mol, besonders bevorzugt kleiner 1500 g/mol, besonders bevorzugt kleiner 1000 g/mol und ganz besonders bevorzugt kleiner 750 g/mol; in einer besonderen Ausführungsform liegt das Molgewicht zwischen 100 und 750 bzw. zwischen 100 und 500 g/mol.

In einer besonderen Ausführungsform handelt es sich um Imidazoliumverbindungen, besonders bevorzugt um Imidazoliumverbindungen der Formel worin
R1 und R3 unabhängig voneinander für einen organischen Rest mit 1 bis 20 C-Atomen stehen
R2, R4, und R5 unabhängig voneinander für ein H-Atom oder für einen organischen Rest mit 1 bis 20 C-Atomen stehen,
X für ein Anion steht, und
n für 1, 2 oder 3 steht.

R1 und R3 stehen vorzugsweise unabhängig voneinander für eine organische Gruppe, die 1 bis 10 C-Atome enthält. Besonders bevorzugt handelt es sich um eine Kohlenwasserstoffgruppe, welche keine weiteren Heteroatome aufweist, z.B. um eine gesättigte oder ungesättigte aliphatische Gruppe, eine aromatische Gruppe oder eine Kohlenwasserstoffgruppe, welche sowohl aromatische als auch aliphatische Bestandteile aufweist. Ganz besonders bevorzugt handelt es sich um eine C1 bis C10 Alkylgruppe, eine C1 bis C10 Alkenylgruppe, z.B. eine Allylgruppe, eine Phenylgruppe, eine Benzylgruppe. Insbesondere handelt es sich um eine C1 bis C4 Alkylgruppe, z.B. eine Methylgruppe, Ethylgruppe, Propylgruppe, i-Propylgruppe oder n-Butylgruppe.

R2, R4 und R5 stehen vorzugsweise unabhängig voneinander für ein H-Atom oder für eine organische Gruppe, die 1 bis 10 C-Atome enthält. Besonders bevorzugt handelt es sich bei R2, R4 und R5 um ein H-Atom oder um eine Kohlenwasserstoffgruppe, welche keine weiteren Heteroatome aufweist, z.B. um eine aliphatische Gruppe, eine aromatische Gruppe oder eine Kohlenwasserstoffgruppe, welche sowohl aromatische als auch aliphatische Bestandteile aufweist. Ganz besonders bevorzugt handelt es sich um ein H-Atom oder eine C1 bis C10 Alkylgruppe, eine Phenylgruppe oder eine Benzylgruppe. Insbesondere handelt es sich um ein H-Atom oder eine C1 bis C4 Alkylgruppe, z.B. eine Methylgruppe, Ethylgruppe, Propylgruppe, i-Propylgruppe oder n-Butylgruppe.

Die Variable n steht vorzugsweise für 1.

Als Anionen sind prinzipiell alle Anionen einsetzbar, welche in Verbindung mit dem Kation zu einer ionische Flüssigkeit führen.

Das Anion [Y]ⁿ⁻ der ionischen Flüssigkeit ist beispielsweise ausgewählt aus:
der Gruppe der Halogenide und halogenhaltigen Verbindungen der Formeln:

   F-, Cl-, Br⁻, l⁻, BF₄⁻, PF₈⁻, AlCl₄⁻, Al₂Cl₇⁻, Al₃Cl₁₀⁻, AlBr₄⁻, FeCl₄⁻ , BCl₄⁻, SbF₆⁻, AsF₆,-ZnCl₃⁻, SnCl₃⁻, CuCl₂⁻, CF₃SO₃⁻, (OF₃SO₃)₂N⁻, CF₃CO₂⁻, CCl₃CO₂⁻, CN⁻, SCN⁻, OCN⁻, NO²⁻, NO³⁻, N(CN)⁻ ;
der Gruppe der Sulfate, Sulfite und Sulfonate der allgemeinen Formeln;

   SO₄²⁻, HSO₄⁻, SO₃²⁻, HSO₃⁻, R^{a}OSO₃⁻, R^{a}SO₃⁻;
der Gruppe der Phosphate der allgemeinen Formeln:

   PO₄³⁻, HPO₄²⁻, H₂PO₄⁻, R^{a}PO₄²⁻, HR^{a}PO₄⁻, R^{a}R^{b}PO₄⁻;
der Gruppe der Phosphonate und Phosphinate der allgemeinen Formel:

   R^{a}HPO₃⁻, R^{a}R^{b}PO₂⁻, R^{a}R^{b}PO₃⁻;
der Gruppe der Phosphite der allgemeinen Formeln;

   PO₃³⁻, HPO₃²⁻, H₂PO₃⁻, R^{a}PO₃²⁻, R^{a}HPO₃⁻, R^{a}R^{b}PO₃⁻;
der Gruppe der Phosphonite und Phosphinite der allgemeinen Formel:

   R^{a}R^{b}PO₂, R^{a}HPO₂⁻, R^{a}R^{b}PO⁻, R^{a}HPO;
der Gruppe der Carboxylate der allgemeinen Formeln:

   R^{a}COO⁻;
der Gruppe der Borate der allgemeinen Formeln.

   BO₃³⁻, HBO₃²⁻, H₂BO₃⁻, R^{a}R^{b}BO₃⁻, R-HBO₃⁻, RₐBO₃²⁻, B(OR^{a})(OR^{b})(OR^{c})(OR^{d})⁻, B(HSO₄)⁻, B(R^{a}SO4)⁻ ;
der Gruppe der Boronate der allgemeinen Formeln:

   R^{a}BO₂²⁻, R^{a}R^{b}BO⁻;
der Gruppe der Carbonate und Kohlensäureester der allgemeinen Formeln:

   HCO₃⁻, CO₃²⁻, R¹CO₃⁻;
der Gruppe der Silikate und Kieselsäuresäureester der allgemeinen Formeln:

   SiO₄⁴⁻, HSiO₄³⁻, H₂SiO₄²⁻, H₃SiO₄⁻, R^{a}SiO₄³⁻, R^{a}R^{b}SiO₄²⁻ , R^{a}R^{b}R^{c}SiO₄⁻, HR^{a}SiO₄²⁻, H₂R^{a}SiO₄⁻, HR^{a}R^{b}SiO₄⁻;
der Gruppe der Alkyl- bzw. Arylsilan-Salze der allgemeinen Formeln:

   R^{a}SiO₃³⁻, R^{a}R^{b}SiO₂²⁻, R^{a}R^{b}R^{c}SiO⁻, R^{a}R^{b}R^{c}SiO₃-, R^{a}R^{b}R^{c}SiO₂⁻, R^{a}R^{b}SiO₃²⁻;
der Gruppe der Carbonsäureimide, Bis(sulfonyl)imide und Sulfonylimide der allgemeinen Formeln:
der Gruppe der Methide der allgemeinen Formel:
der Gruppe der Alkoxide und Aryloxide der allgemeinen Formeln:

   R^{a}O⁻;
der Gruppe der Halometallate der allgemeinen Formel

   (M₁Halₜ]^{s-},

   wobei M für ein Metall und Hal für Fluor, Chlor, Brom oder Iod steht, r und t ganze positive Zahlen sind und die Stöchiometrie des Komplexes angeben und s eine ganze positive Zahl ist und die Ladung des Komplexes angibt;
der Gruppe der Sulfide, Hydrogensulfide, Polysulfide, Hydrogenpolysulfide und Thiolate der allgemeinen Formeln:

   S²⁻, HS⁻, [Sᵥ]²⁻, [HSᵥ]⁻, [R^{a}S]⁻,

   wobei v eine ganze positive Zahl von 2 bis 10 ist;
der Gruppe der komplexen Metallionen wie Fe(CN)₆³⁻, Fe(CN)₆⁴⁻, MnO₄⁻, Fe(CO)₄⁻.

In den vorstehenden Anionen bedeuten R^{a}, R^{b}, R^{c} und R^{d} unabhängig voneinander jeweils
Wasserstoff;
C₁-C₃₀-Alkyl und deren aryl-, heteroaryl-, cycloalkyl-, halogen-, hydroxy-, amino-, carboxy-, formyl-, -O-, -CO-, -CO-O- oder -CO-N< substituierte Komponenten, wie beispielsweise Methyl, Ethyl, 1-Propyl, 2-Propyl, 1-Butyl, 2-Butyl, 2-Methyl-1-propyl (Isobutyl), 2-Methyl-2-propyl (tert-Butyl), 1-Pentyl, 2-Pentyl, 3-Pentyl, 2-Methyl-1-butyl, 3-Methyl-1-butyl, 2-Methyl-2-butyl, 3-Methyl-2-butyl, 2,2-Dimethyl-1-propyl, 1-Hexyl, 2-Hexyl, 3-Hexyl, 2-Methyl-1-pentyl, 3-Methyl-1-pentyl, 4-Methyl-1-pentyl, 2-Methyl-2-pentyl, 3-Methyl-2-pentyl, 4-Methyl-2-pentyl, 2-Methyl-3-pentyl, 3-Methyl-3-pentyl, 2,2-Dimethyl-1-butyl, 2,3-Dimethyl-1-butyl, 3,3-Dimethyl-1-butyl, 2-Ethyl-1-butyl, 2,3-Dimethyl-2-butyl, 3,3-Dimethyl-2-butyl, Heptyl, Octyl, Nonyl, Decyl, Undecyl, Dodecyl, Tridecyl, Tetradecyl, Pentadecyl, Hexadecyl, Heptadecyl, Octadecyl, Nonadecyl, Icosyl, Henicosyl, Docosyl, Tricosyl, Tetracosyl, Pentacosyl, Hexacosyl, Heptacosyl, Octacosyl, Nonacosyl, Triacontyl, Phenylmethyl (Benzyl), Diphenylmethyl, Triphenylmethyl, 2-Phenylethyl, 3-Phenylpropyl, Cyclopentylmethyl, 2-Cyclopentylethyl, 3-Cyclopentylpropyl, Cyclohexylmethyl, 2-Cyclohexylethyl, 3-Cyclohexylpropyl, Methoxy, Ethoxy, Formyl, Acetyl oder C_{q}F_{2(q-a)+(1-b)}H_{2a+b} mit q ≤ 30, 0≤a≤q und b = 0 oder 1 (beispielsweise CF₃, C₂F₅, CH₂CH₂-C_{(q-2)}F_{2(q-2)+1}, C_{B}F₁₃, C₈F₁₇, C₁₀F₂₁, C₁₂F₂₅); C₃-C₁₂-Cycloalkyl und deren aryl-, heteroaryl-, cycloalkyl-, halogen-, hydroxy-, amino-, carboxy-, formyl-, -O-, -CO- oder-CO-O-substituierte Komponenten, wie beispielsweise Cyclopentyl, 2-Methyl-1-cyclopentyl, 3-Methyl-1-cyclopentyl, Cyclohexyl, 2-Methyl-1-cyclohexyl, 3-Methyl-1-cyclohexyl, 4-Methyi-1-cyclohexy! oder CqF_{2(q-a)-(1-b)}H_{2a-b} mit q≤30, 0≤a≤q und b = 0 oder 1;
C₂-C₃₀-Alkenyl und deren aryl-, heteroaryl-, cycloalkyl-, halogen-, hydroxy-, amino-, carboxy-, formyl-, -O-, -CO- oder -CO-O-substituierte Komponenten, wie beispielsweise 2-Propenyl, 3-Butenyl, cis-2-Butenyl, trans-2-Butenyl oder C_{q}F_{2(q-a)-(1-b)}H_{2a-b} mit q≤30, 0≤a≤q und b = 0 oder 1 ;
C₃-C₁₂-Cycloalkenyl und deren aryl-, heteroaryl-, cycloalkyl-, halogen-, hydroxy-, amino-, carboxy-, formyl-, -O-, -CO- oder -CO-O-substituierte Komponenten, wie beispielsweise 3-Cyclopentenyl, 2-Cyclohexenyl, 3-Cyclohexenyl, 2,5-Cyclohexadienyl oder CqF_{2(q.a).3(1.b)}H_{2a-3b} mit q ≤ 30, 0≤a≤q und b = 0 oder 1;
Aryl oder Heteroaryl mit 2 bis 30 Kohlenstoffatomen und deren alkyl-, aryl-, heteroaryl-, cycloalkyl-, halogen-, hydroxy-, amino-, carboxy-, formyl-, -O-, -CO- oder -CO-O-substituierte Komponenten, wie beispielsweise Phenyl, 2-Methyl-phenyl (2-Tolyl), 3-Methyl-phenyl (3-Tolyl), 4-Methyl-phenyl, 2-Ethyl-phenyl, 3-Ethyl-phenyl, 4-Ethyl-phenyl, 2,3-Dimethyl-phenyl, 2,4-Dimethyl-phenyl, 2,5-Dimethyl-phenyl, 2,6-Dimethyl-phenyl, 3,4-Dimethyl-phenyl, 3,5-Dimethyl-phenyl, 4-Phenyl-phenyl, 1-Naphthyl, 2-Naphthyl, 1-Pyrrolyl, 2-Pyrrolyl, 3-Pyrrolyl, 2-Pyridinyl, 3-Pyridinyl, 4-Pyridinyl oder C₆F₍₅₋ₐ₎Hₐ mit 0≤a≤ 5; oder
zwei Reste einen ungesättigten, gesättigten oder aromatischen, gegebenenfalls durch funktionelle Gruppen, Aryl, Alkyl, Aryloxy, Alkyloxy, Halogen, Heteroatome und/oder Heterocyclen substituierten und gegebenenfalls durch ein oder mehrere Sauerstoff- und/oder Schwefelatome und/oder ein oder mehrere substituierte oder unsubstituierte Iminogruppen unterbrochenen Ring.

In den vorstehenden Anionen bedeuten R^{a}, R^{a}, R^{c} und R^{d} bevorzugt unabhängig voneinander jeweils ein Wasserstoffatom oder eine C1 bis C₁₂-Alkylgruppe.

Ganz besonders bevorzugte Anionen sind Chlorid; Bromid; Iodid; Thiocyanat; Hexafluorophosphat; Trifluormethansulfonat; Methansulfonat; Formiat; Acetat; Mandelat; Nitrat; Nitrit; Trifluoracetat; Sulfat; Hydrogensulfat; Methylsulfat; Ethylsulfat; 1-Propylsulfat; 1-Butylsulfat; 1-Hexylsulfat; 1-Octylsulfat; Phosphat; Dihydrogenphosphat; Hydrogenphosphat; C₁-C₄-Dialkylphosphate; Propionat; Tetrachloroaluminat; Al₂Cl₇-; Chlorozinkat; Chloroferrat; Bis(trifluoromethylsulfonyl)imid; Bis(pentafluoroethylsulfonyl)imid; Bis(methylsulfonyl)imid; Bis(p-Tolylsulfonyl)imid; Tris(trifluoromethylsulfonyl)methid; Bis(pentafluoroethylsulfonyl)methid; p-Tolylsulfonat; Tetracarbonylcobaltat; Dimethylenglykolmonomethylethersulfat; Oleat; Stearat, Acrylat; Methacrylat; Maleinat; Hydrogencitrat; Vinylphosphonat; Bis(pentafluoroethyl)phosphinat; Borate wie Bis[Sali-cylato(2-)]borat, Bis[oxalato(2-)]borat, Bis[1,2-benzoldiolato(2-)-O,O']borat, Tetra-cyanoborat, Tetrafluoroborat; Dicyanamid; Tris(pentafluoroethyl)trifluorophosphat; Tris(heptafluoropropyl)trifluorophosphat, cyclische Arylphosphate wie Brenzcatecholphosphat (C₆H₄O₂)P(O)O- und Chlorocobaltat.

### Ganz besonders bevorzugte Anionen sind

Chlorid, Bromid, Hydrogensulfat, Tetrachloroaluminat, Thiocyanat, Methylsulfat, Ethylsulfat, Methansulfonat, Formiat, Acetat, Dimethylphosphat, Diethylphosphat, p-Tolylsulfonat, Tetrafluoroborat und Hexafluorophosphat.

Insbesondere bevorzugt sind ionische Flüssigkeiten, die als Kation Methyl-tri-(1-butyl)-ammonium, 2-Hydroxyethylammonium, 1-Methylimidazolium, 1-Ethylimidazolium, 1-(1-Butyl)-imidazolium, 1-(1-Octyl)-imidazolium, 1-(1-Dodecyl)-imidazolium, 1-(1-Tetradecyl)-imidazolium, 1-(1-Hexadecyl)-imidazolium, 1,3-Dimethyl-imidazolium, 1-Ethyl-3-methylimidazolium, 1-(1-Butyl)-3-methylimidazolium, 1-(1-butyl)-3-ethylimidazolium, 1-(1-Hexyl)-3-methyl-imidazolium, 1-(1-Hexyl)-3-ethyl-imidazolium 1-(1-Hexyl)-3-butyl-imidazolium, 1-(1-Octyl)-3-methylimidazolium, 1-(1-Octyl)-3-ethyl-imidazolium, 1-(1-Octyl)-3-butylimidazolium, 1-(1-Dodecyl)-3-methylimidazolium, 1-(1-Dodecyl)-3-ethylimidazolium, 1-(1-Dodecyl)-3-butylimidazolium, 1-(1-Dodecyl)-3-octylimidazolium, 1-(1-Tetradecyl)-3-methylimidazolium, 1-(1-Tetradecyl)-3-ethyl-imidazolium, 1-(1-Tetradecyl)-3-butylimidazolium, 1-(1-Tetradecyl)-3-octylimidazolium, 1-(1-Hexadecyl)-3-methylimidazolium, 1-(1-Hexadecyl)-3-ethylimidazolium, 1-(1-Hexadecyl)-3-butylimidazolium, 1-(1-Hexadecyl)-3-octylimidazolium, 1,2-Dimethyl-imidazolium, 1,2,3-Trimethylimidazolium, 1-Ethyl-2,3-dimethylimidazolium, 1-(1-butyl)-2,3-dimethylimidazolium, 1-(1-Hexyl)-2,3-dimethyl-imidazolium, 1-(1-Octyl)-2,3-dimethylimidazolium, 1,4-Dimethylimidazolium, 1,3,4-Trimethylimidazolium, 1,4-Dimethyl-3-ethylimidazolium, 3-butylimidazolium, 1,4-Dimethyl-3-octylimidazolium, 1,4,5-Trimethylimidazolium, 1,3,4,5-Tetramethylimidazolium, 1,4,5-Trimethyl-3-ethyl-imidazolium, 1,4,5-Trimethyl-3-butylimidazolium oder 1,4,5-Trimethyl-3-octyl-imidazolium;
und als Anion
Chlorid, Bromid, Hydrogensulfat, Tetrachloroaluminat, Thiocyanat, Methylsulfat, Ethylsulfat, Methansulfonat, Formiat, Acetat, Dimethylphosphat, Diethylphosphat, p-Tolylsulfonat, Tetrafluoroborat und Hexafluorophosphat;
enthalten.
Weiterhin insbesondere bevorzugt sind folgende ionische Flüssigkeiten;
1,3-Dimethylimidazolium-methylsulfat, 1,3-Dimethylimidazolium-hydrogensulfat, 1,3-Dimethylimidazolium-dimethylphosphat, 1,3 Dimethyllmidazoliumacetat, 1-Ethyl-3-methylimidazoliuni-methylsulfat, 1-Ethyl-3-methylimidazolium-hydrogensulfat, 1-Ethyl-3-methylimidazolium thiocyanat, 1-Ethyl-3-methylimidazolium acetat, 1-Ethyl-3-methyl-imidazolium methansulfonat, 1-Ethyl-3-methylimidazolium diethylphosphat, 1-(1-butyl)-3-methylimidazolium methylsulfat, 1-(1-Butyl)-3-methylimidazolium hydrogensulfat, 1-(1-Butyl)-3-methylimidazolium thiocyanat, 1-[1-Butyl)-3-methylimidazol um acetat, 1-(1-Butyl)-3-methylimidazolium methansulfonat. 1-(1-Dodceyl)-3-methylimidazolium methylsulfat, 1-(1-Dodecyl)-3-methylimidazolium hydrogensulfat, 1-(1-Tetradecyl)-3-methylimidazolium methylsulfat, 1-(1-Tetradecyl)-3-methylimidazolium hydrogensulfat, 1-(1-Hexadecyl)-3-methylimidazolium methylsulfat oder 1-(1-Hexadecyl)-3-methyl-imidazolium hydrogensulfat, 2-Hydroxyethylammonium formiat oder Methyl-tributylammonium methylsulfat
Bestandteile der Zusammensetzung
Die erfindungsgemäße Zusammensetzung kann neben der ionischen Flüssigkeit weitere Bestandteile enthalten.

In Betracht kommen z.B. Zusatzstoffe mit denen eine gewünschte Viskosität eingestellt wird. Genannt seien hier insbesondere Wasser oder organische Lösemittel, bevorzugt sind Wasser und mit der ionischen Flüssigkeit mischbare Lösemittel. Weitere Zusatz-stoffe können gegebenenfalls Verdicker oder Verlaufshilfsmittel sein.

Die Zusammensetzung besteht zu mehr als 80 Gew. % aus der ionischen Flüssigkeit In einer besonders bevorzugten Ausführungsform besteht se zu mehr als 90 Gew. -% und insbesondere zu mehr als 95 Gew. -% aus einer ionischen Flüssigkeit. In einer ganz besonderen Ausführungsform besteht die Zusammensetzung ausschließlich aus der ionischen Flüssigkeit.

Die ionische Flüssigkeit und Zusammensetzung, welche die ionische Flüssigkeit enthält bzw. daraus besteht, sind vorzugsweise im gesamten Temperaturbereich von 20 bis 100°C, insbesondere von 0 bis 100°C flüssig (Normaldruck, 1 bar).

### Zu den Polymeren und Metallen

Bei dem erfindungsgemäßen verfahren werden Kunststoffe beschichtet. Vorzugsweise handelt es sich um thermoplastische Kunststoffe. Thermoplastische Kunststoffe können aufgeschmolzen und durch unterschiedliche Verfahren, wie Spritzguss, Extrusion Tiefziehen oder Blasformen in die gewünschte Form gebracht werden.

Als geeignete thermoplastische Kunststoffe genannt seien Polyamide, Polyolefine, Polyester, Polyether, Polyacetale, insbesondere Polyoxymethylen, Polycarbonat, Polyurethane, Polyacrylate, Polystyrol oder Copolymere des Styrol, insbesondere mit Acrylnitril, z.B. Acrylnitril/Butadien/Styrol-Copolymer (ABS).

Als Polyamide seien Polykondensate von Aminocarbonsäuren, z.B. von 6-Amino-carbonsäure bzw. epsilon-Caprolactam, oder Polykondensate von Diaminoverbindungen und Dicarbonsäuren, z.B. von 1,6 Hexandiamin und Adipinsäure, genannt.

Geeignete Polyolefine sind Polyethylen, Polypropylen und Copolymere des Ethylen oder Propylen.

Polyester sind Polykondensationsprodukte von mehrwertigen Alkoholen, z.B. Butandiol, Hexandiol, Glycerin oder Trimethylolpropan und mehrwertigen Carbonsäuren, insbesondere Phthalsäure und deren Isomere, Adipinsäure oder Trimelllitsäureanhydrid.

Als Polyacetal sei insbesondere Polyoxymethylen (POM) genannt.

Polycarbonate sind Ester aus Kohlensäure und mehrwertigen Alkoholen, z.B. Bisphenol-A; genannt seien auch Polyestercarbonate, welche weitere mehrwertige Carbonsäuren als Aufbaukomponenten enthalten.

Polyether enthalten wiederkehrende Ethergruppen. Von besonderer technischer Bedeutung sind z.B. Polyetherimide welche insbesondere über wiederkehrende Ether-und Imidgruppen verknüpfte aromatische Ringsysteme enthalten, Polyetherketone, welche insbesondere über wiederkehrende Ether- und Ketongruppen verknüpfte Phenylengruppen enthalten, Polyethersulfide, die in ihrer Polymerhauptkette Ether- und Thioethergruppen enthalten, und Polyethersulfone, die in ihrer Polymerhauptkette wiederkehrende Ethergruppen und Sulfongruppen enthalten.

Polyurethane sind Polyaddukte aus mehrwertigen Isocyanaten und mehrwertigen Alkoholen, wobei sowohl aliphatische als auch aromatische Verbindungen in Betracht kommen.

Polyacrylate sind Homo- oder Copolymere von Acrylmonomeren oder Methacrylmonomeren; genannt sei z.B. Polymethymethacrylat (PMMA).

Genannt seien schließlich auch Homo- und Copolymere des Styrol, wie Polystyrol, Styrol/Acrylnitril-Copolymer und insbesondere Acrylnitril/Butadien/Styrol- Copolymere (ABS).

Besonders bevorzugte Polymere sind Polyamide, Polyester, Polyether, Polyoxymethylen und ABS. Letzteres wird z.B. unter dem Handelsnamen Terlurran® von BASF SE angeboten.

Die zu beschichtenden Gegenstände können vollständig aus einem der vorstehenden Kunststoffe bestehen. Derartige Gegenstände können beliebig gefirmt sein und sind z.B. durch Verfahren der thermoplastischen Verformung wie Spritzguss, Extrusion Tiefziehen und Blasformen erhältlich. Sie können aber auch aus verschiedenen Materialen bestehen; wesentlich ist, dass die zu beschichtende Oberfläche aus Kunststoff ist.

Bei dem erfindungsgemäßen Verfahren werden die Kunststoffe mit Metallen beschichtet. Als Metall in betracht kommen z.B. Nickel, Aluminium, Kupfer, Chrom, Zinn oder Zink sowie deren Legierungen. Das Metall kann in einer oder mehreren Schichten bzw. Arbeitsvorgängen aufgebracht werden. Es können auch Schichten unterschiedlicher Metalle aufgebracht werden.

### Zum Verfahren

Wesentliches Element des erfindungsgemäßen Verfahrens ist die anspruchsgemäße Vorbehandlung der Kunststoffe. Die Beschichtung mit dem Metall und weitere dazu notwendige oder empfehlenswerte Maßnahmen zur Durchführung, Vorbereitung und Nachbereitung finden sich in unterschiedlichsten Ausführungsformen im Stand der Technik.

Schon vor der erfindungsgemäßen Vorbehandlung kann eine Reinigung und Entfettung der zu beschichtenden Kunststoffoberflächen empfehlenswert sein. Eine derartige Reinigung und Entfettung kann mit üblichen Reinigungsmitteln oder Detergenzien durchgeführt werden.

Die erfindungsgemäße Vorbehandlung ersetzt die bisher übliche Beize mit aggressiven Chemikalien wie Chrom-schwefelsäure (Chromtrioxid in Schwefelsäure).

Die erfindungsgemäße Vorbehandlung erfolgt vorzugsweise bei erhöhter Temperatur, vorzugsweise bei Temperaturen von 30 bis 120°C, besonders bevorzugt von 50 bis 120°C. Vorzugsweise hat dazu die Zusammensetzung die vorstehende Temperatur. Eine vorherige gesonderte Erwärmung des zu beschichtenden Kunststoffteiles ist nicht notwendig.

In einer bevorzugten Ausführungsform wird der zu beschichtende Gegenstand in die Zusammensetzung eingetaucht, wobei die Zusammensetzung vorzugsweise die vorstehende Temperatur hat. Hierbei wird die Zusammensetzung zum besseren Stofftransport bewegt, was nach Stand der Technik mittels Rührern, Pumpen, Einblasen von Luft etc. erfolgen kann. Alternativ kann auch das Werkstück selbst durch spezielle, in der Galvanik bekannte Vorrichtungen in der Zusammensetzung bewegt werden.

Die benötigte Menge der Zusammensetzung wird derart eingestellt, dass das Werkstück im gewünschten Umfang benetzt wird. Das Werkstück kann vollständig oder aber auch teilweise eingetaucht werden.

Vorzugsweise beträgt die Dauer der Einwirkung der Zusammensetzung auf die Kunststoffoberfläche 1-60 Minuten (min), insbesondere 1-30 min, besonders bevorzugt 1-15 min.

Nach der Einwirkung kann die Zusammensetzung vorzugsweise durch Abspülen mit Wasser oder einem organischen Lösungsmittel vom vorbehandelten Gegenstand entfernt werden.

Die Zusammensetzung kann wieder gewonnen (Recycling), gegebenenfalls gesäubert und wiederverwendet werden.

Die Recyclierung der Zusammensetzung kann z.B. durch eine Fällung des gelösten Kunststoffes mittels Wasser oder eines organischen Lösungsmittels und anschließender Abtrennung des gelösten Kunststoffs durch eine Filtration erfolgen.

Das bzw. die zur Fällung genutzten Medien können anschließend destillativ zurückgewonnen werden. Auch flüchtige Bestandteile des gelösten Kunststoffes können direkt destillativ aus der Zusammensetzung entfernt werden. Auf diese Weise kann eine gereinigte und wieder verwendbare Zusammensetzung gewonnen werden.

Die erfindungsgemäße Vorbehandlung ist nur ein Teil aller Maßnahmen, die bei der Gawanisierung von Kunststoffen insgesamt als Vorbehandlung bezeichnet werden. Unter diesem Begriff der Vorbehandlung werden üblicherweise alle stromlos ablaufenden Prozesse zusammengefasst.

Zu dieser Vorbehandlung gehört insbesondere auch ein erstes Aufbringen von Metallkeimen, z.B. von Palladium, Silber oder auch Gold, vorzugsweise Palladium, welche auch als Aktivierung bezeichnet werden. und eine erste Beschichtung mit Metallen, wobei die Art der Aktivierung und der ersten Metallbeschichtung aufeinander abgestimmt sind.

Bekannte Verfahren zur Aktivierung sind z.B. die klassisch kolloidale Aktivierung (Aufbringen von Palladium/Zinn-Kolloiden), eine ionogene Aktivierung (Aufbringen von Palladiumkationen) die Direktmetallisierung oder Verfahren, die unter den Bezeichnungen Udique Plato®, Enplate MID select oder LDS Process bekannt sind.

Ein weiterer Bestandteil der Vorbehandlung ist im Allgemeinen auch das Aufbringen einer sogenannten ersten Metallbeschichtung, welche üblicherweise stromlos erfolgt. Im Allgemeinen handelt es sich bei der ersten stromlos aufgebrachten Schicht (seedlayer) um eine Schicht aus Nickel, Kupfer, Chrom oder deren Legierungen.

Nach der Vorbehandlung erfolgt schließlich die elektrochemische Abscheidung von Metallschichten, vorzugsweise der oben angegebenen Metalle.

Nach dem erfindungsgemäßen Verfahren kann die Haftung der Metallschichten auf Kunststoffoberflächen, z.B. aus ABS, verbessert werden, bzw. für viele Kunstoffe überhaupt erst ermöglicht werden. Die erreichte Haftung der Metallschichten ist sehr gut, auch bei mechanischer Beanspruchung oder hohen Temperaturen.

### Beispiele

### 1.1 Beize mit EMIM-acetat

Ein Plättchen der Maße 60 × 30 × mm aus ABS (AcryIn trilbutadien-terpolymer, Terluran® der BASF, verwendet wurde in allen Beispielen Terluran GP 35) wird zur Vorreinigung 2 Minuten in 60 mL Ethanol bei Raumtemperatur getaucht. Anschließend wird das Plättchen bei 80°C für 10 Minuten in 80 mL gerührtes 1-Ethyl-3-methylimidazolium-acetat (EMIM-acetat) getaucht. Nach beendeter Beize wird das Substrat mit Wasser gespült und zur Entfernung letzter Salze weitere 5 Minuten in 60 mL gerührtes Wasser (dest.) bei Raumtemperatur getaucht. Die Beizwirkung der IL wird mittels SEM-Analytik überprüft und zeigt eine neue Strukturierung der Oberfläche.

### 1.2 Beize mit MTBS

Ein Plättchen der Maße 60 × 30 × 2 mm aus Terluran wird zur Vorreinigung 2 Minuten in 60 mL Ethanol bei Raumtemperatur getaucht. Anschließend wird das Plättchen bei 80°C für 5 Minuten in 80 mL gerührtes Methyl-tributylammoniummethylsulfat (MTBS) getaucht. Nach beendeter Beize wird das Substrat mit Wasser gespült und zur Entfernung letzter Salze weitere 5 Minuten in 60 mL gerührtes Wasser (dest.) bei Raumtemperatur getaucht. Die Beizwirkung der IL wird mittels SEM-Analytik überprüft und zeigt eine neue Strukturierung der Oberfläche.

## Patentansprüche

1. Verfahren zur Beschichtung von Kunststoffen mit Metallen, wobei nach einer Vorbehandlung und gegebenenfalls weiteren Arbeitsschritten, wie Aktivierung oder Vorbeschichtung mit Metall, eine oder mehrere Schichten des Metalls durch ein elektrochemisches Abscheideverfahren aufgebracht werden, **dadurch gekennzeichnet, dass** die Kunststoffe mit einer Zusammensetzung, welche mindestens ein Salz mit einem Schmelzpunkt kleiner 100°C bei 1 bar (im Nachfolgenden ionische Flüssigkeit genannt) enthält, vorbehandelt werden, wobei die Zusammensetzung zu mehr als 130 Gew.-% aus der ionischen Flüssigkeit besteht und wobei es sich bei der ionischen Flüssigkeit um ein Salz mit einem organischen Kation ausgewählt aus der Gruppe von quaternären Ammonium-Kationen, Imidazolium-Kationen, Pyridinium-Kationen oder Pyrazolium-Kationen handelt.

2. Verfahren gemäß Anspruch 1 **dadurch gekennzeichnet, dass** es sich bei der ionischen Flüssigkeit um ein bei 21 °C, 1 bar flüssiges Salz handelt.

3. Verfahren gemäß Anspruch 1 oder 2, **dadurch gekennzeichnet, dass** es sich bei der ionischen Flüssigkeit um ein Salz mit einem Imidazoliumkation, Pyridiniumkation oder Pyrazoliumkation handelt.

4. Verfahren gemäß einem der Ansprüche 1 bis 3, **dadurch gekennzeichnet, dass** es sich bei der ionischen Flüssigkeit um ein Salz mit einem Imidazoliumkation handelt.

5. Verfahren gemäß einem der Ansprüche 1 bis 4, **dadurch gekennzeichnet, dass** die Zusammensetzung zu mehr als 90 Gew. % aus der ionischen Flüssigkeit besteht.

6. Verfahren gemäß einem der Ansprüche 1 oder 5 , **dadurch gekennzeichnet, dass** die Zusammensetzung neben der ionischen Flüssigkeit gegebenenfalls Wasser oder ein organisches Lösemittel enthält.

7. Verfahren gemäß einem der Ansprüche 1 bis 6, **dadurch gekennzeichnet, dass** es sich bei den Kunststoffen um thermoplastische Kunststoffe handelt.

8. Verfahren gemäß einem der Ansprüche 1 bis 7, **dadurch gekennzeichnet, dass** es sich bei den Kunststoffen um Polyamide, Polyolefine, Polyester, Polyether, Polyacetale, insbesondere Polyoxymethylen, Polycarbonat, Polyurethane, Poly-acrylate, Polystyrol oder Copolymere des Styrol, insbesondere mit Acrylnitril, z.B. Acrylnitril/Butadien/Styrol-Copolymer (ABS) handelt.

9. Verfahren gemäß einem der Ansprüche 1 bis 8, **dadurch gekennzeichnet, dass** es sich bei den abzuscheidenden Metallen um Nickel, Aluminium, Kupfer, Chrom, Zinn oder Zink sowie deren Legierungen handelt.

10. Verfahren gemäß einem der Ansprüche 1 bis 9, **dadurch gekennzeichnet, dass** der Kunststoff mit der Zusammensetzung bei erhöhter Temperatur von 30-120°C behandelt wird.

11. Verfahren gemäß Anspruch 1, **dadurch gekennzeichnet, dass** es sich bei den organischen Kationenen um quaternäre Ammoniumkationen mit vier C1- bis C12- Alkylgruppen als Substituenten am Stickstoffatom handelt.

12. Verfahren gemäß Anspruch 1, dadruch gekennzeichnet, dass es sich bei den organischen Kationen um ein Kation ausgewählt aus der Gruppe von Methyl-tri-(1-butyl)-ammonium, 2-Hydroxyethylammanium, 1-Methylimidazolium, 1-Ethylimidazolium, 1-(1-Butyl)-imidazolium, 1-(1-Octyl)-imidazolium, 1-(1-Dodecyl)-imidazolium, 1-(1-Tetradecyl)-imidazolium, 1-(1-Hexadecyl)-imidazolium, 1,3-Dimethylimidazolium, 1-Ethyl-3-methylimidazolium, 1-(1-butyl)-3-methylimidazofium, 1-(1-Butyl)-3-ethylimidazolium, 1-(1-Hexyl)-3-methylimidazolium, 1-(1-Hexyl)-3-ethyl-imidazolium, 1-(1-Hexyl)-3-butyl-imidazolium, 1-(1-Octyl)-3-methylimidazolium, 1-(1-Octyl)-3-ethylimidazolium, 1-(1-Octyl)-3-butylimidazolium, 1-(1-Dodecyl)-3-methylimidazolium, 1-(1-Dodecyl)-3-ethyl-imidazolium, 1-(1-Dodecyl)-3-butylimidazolium, 1-(1-Dodecyl)-3-octylimidazolium, 1-(1-Tetradecyl)-3-methylimidazolium, 1-(1-Tetradecyi)-3-ethylimidazolium, 1-(1-Tetradecyl)-3-butylimidazolium, 1-(1-Tetradecyl)-3-octylimidazolium, 1-(1-Hexadecyl)-3-methylimidazolium, 1-(1-Hexadecyl)-3-ethylimidazolium, 1-(1-Hexa-decyl)-3-butylimidazolium, 1-(1-Hexadecyl)-3-octylimidazolium, 1,2-Dimethyl-imidazolium, 1,2,3-Trimethylimidazolium, 1-Ethyl-2,3-dimethylimidazalium, 1-(1-Butyl)-2,3-dimethylimidazolium, 1-(1-Hexyl)-2,3-dimethyl-imidazolium, 1-(1-Octyl)-2,3-dimethylimidazolium, 1,4-Dimethylimidazolium, 1,3,4-Trimethylimidazolium, 1,4-Dimethyl-3-ethylimidazolium, 3-butylimidazolium, 1,4-Dimethyl-3-octylimidazolium, 1,4,5-Trimethylimidazolium, 1,3,4,5-Tetramethylimidazolium, 1,4,5-Trimethyl-3-ethylimidazolium, 1,4,5-Trimethyl-3-butylimidazolium oder 1,4,5-Trimethyl-3-octylimidazolium handelt.

13. Verfahren gemäß Anspruch 1, **dadurch gekennzeichnet, dass** es sich bei der ionischen Flüssigkeit um eine ausgewählt aus der Gruppe von 1,3-Dimethylimidazolium-methylsulfat, 1,3-Dimethylimidazolium-hydrogensulfat, 1,3-Dimethylimidazolium-dimethylphosphat, 1,3 Dimethylimidazoliumacetat, 1-Ethyl-3-methylimidazolium-methylsulfat, 1-Ethyl-3-methylimidazolium-hydrogensulfat, 1-Ethyl-3-methylimidazolium thiocyanat, 1-Ethyl-3-methyl-imidazolium acetat, 1-Ethyl-3-methylimidazolium methansulfonat, 1-Ethyl-3-methylimidazolium diethylphosphat, 1-(1-Butyl)-3-methylimidazolium methylsulfat, 1-(1-Butyl)-3-methylimidazolium hydrogensulfat, 1-(1-Butyl)-3-methylimidazolium thiocyanat, 1-(1-Butyl)-3-methylimidazolium acetat, 1-(1-Butyl)-3-methylimidazolium methansulfonat, 1-(1-Dodecyl)-3-methylimidazolium methylsulfat, 1-(1-Dodecyl)-3-methylimidazolium hydrogensulfat, 1-(1-Tetradecyl)-3-methylimidazolium methylsulfat, 1-(1-Tetradecyl)-3-methylimidazolium hydrogensulfat, 1-(1-Hexadecyl)-3-methylimidazolium methylsulfat oder 1-(1-Hexadecyl)-3-methylimidazolium hydrogensulfat, 2-Hydroxyethylammonium formiat oder Methyl-tributylammonium methylsulfat handelt.

## Claims

1. A process for coating plastics with metals, where, after pretreatment and optionally further processing steps such as activation or precoating with metal, one or more layers of the metal are applied by an electrochemical deposition process, wherein the plastics are pretreated with a composition comprising at least one salt having a melting point of less than 100°C at 1 bar (hereinafter referred to as ionic liquid), where the composition comprises more than 80% by weight of the ionic liquid and the ionic liquid is a salt having an organic cation selected from the group consisting of quaternary ammonium cations, imidazolium cations, pyridinium cations and pyrazolium cations.

2. The process according to claim 1, wherein the ionic liquid is a salt which is liquid at 21°C, 1 bar.

3. The process according to claim 1 or 2, wherein the ionic liquid is a salt having an imidazolium cation, pyridinium cation or pyrazolium cation.

4. The process according to any of claims 1 to 3, wherein the ionic liquid is a salt having an imidazolium cation.

5. The process according to any of claims 1 to 4, wherein the composition comprises more than 90% by weight of the ionic liquid.

6. The process according to either claim 1 or 5, wherein the composition optionally comprises water or an organic solvent in addition to the ionic liquid.

7. The process according to any of claims 1 to 6, wherein the plastics are thermoplastic polymers.

8. The process according to any of claims 1 to 7, wherein the plastics are polyamides, polyolefins, polyesters, polyethers, polyacetals, in particular polyoxymethylene, polycarbonate, polyurethanes, polyacrylates, polystyrenes or copolymers of styrene, in particular with acrylonitrile, e.g. acrylonitrile-butadiene/styrene copolymer (ABS).

9. The process according to any of claims 1 to 8, wherein the metals to be deposited are nickel, aluminum, copper, chromium, tin or zinc or alloys thereof.

10. The process according to any of claims 1 to 9, wherein the plastic is treated with the composition at an elevated temperature of 30-120°C.

11. The process according to claim 1, wherein the organic cations are quaternary ammonium cations having four C1-C12-alkyl groups as substituents on the nitrogen atom.

12. The process according to claim 1, wherein the organic cations are each a cation selected from the group consisting of methyltri(1-butyl)ammonium, 2-hydroxyethylammonium, 1-methylimidazolium, 1-ethylimidazolium, 1-(1-butyl)imidazolium, 1-(1-octyl)imidazolium, 1-(1-dodecyl)imidazolium, 1-(1-tetradecyl)imidazolium, 1-(1-hexadecyl)imidazolium, 1,3-dimethylimidazolium, 1-ethyl-3-methylimidazolium, 1-(1-butyl)-3-methylimidazolium, 1-(1-butyl)-3-ethylimidazolium, 1-(1-hexyl)-3-methylimidazolium, 1-(1-hexyl)-3-ethylimidazolium, 1-(1-hexyl)-3-butylimidazolium, 1-(1-octyl)-3-methylimidazolium, 1-(1-octyl)-3-ethylimidazolium, 1-(1-octyl)-3-butylimidazolium, 1-(1-dodecyl)-3-methylimidazolium, 1-(1-dodecyl)-3-ethylimidazolium, 1-(1-dodecyl)-3-butylimidazolium, 1-(1-dodecyl)-3-octylimidazolium, 1-(1-tetradecyl)-3-methylimidazolium, 1-(1-tetradecyl)-3-ethylimidazolium, 1-(1-tetradecyl)-3-butylimidazolium, 1-(1-tetradecyl)-3-octylimidazolium, 1-(1-hexadecyl)-3-methylimidazolium, 1-(1-hexadecyl)-3-ethylimidazolium, 1-(1-hexadecyl)-3-butylimidazolium, 1-(1-hexadecyl)-3-octylimidazolium, 1,2-dimethylimidazolium, 1,2,3-trimethylimidazolium, 1-ethyl-2,3-dimethylimidazolium, 1-(1-butyl)-2,3-dimethylimidazolium, 1-(1-hexyl)-2,3-dimethylimidazolium, 1-(1-octyl)-2,3-dimethylimidazolium, 1,4-dimethylimidazolium, 1,3,4-trimethylimidazolium, 1,4-dimethyl-3-ethylimidazolium, 3-butylimidazolium, 1,4-dimethyl-3-octylimidazolium, 1,4,5-trimethylimidazolium, 1,3,4,5-tetramethylimidazolium, 1,4,5-trimethyl-3-ethylimidazolium, 1,4,5-trimethyl-3-butylimidazolium and 1,4,5-trimethyl-3-octylimidazolium.

13. The process according to claim 1, wherein the ionic liquid is one selected from the group consisting of 1,3-dimethylimidazolium methylsulfate, 1,3-dimethylimidazolium hydrogensulfate, 1,3-dimethylimidazolium dimethylphosphate, 1,3-dimethylimidazolium acetate, 1-ethyl-3-methylimidazolium methylsulfate, 1-ethyl-3-methylimidazolium hydrogensulfate, 1-ethyl-3-methylimidazolium thiocyanate, 1-ethyl-3-methylimidazolium acetate, 1-ethyl-3-methylimidazolium methanesulfonate, 1-ethyl-3-methylimidazolium diethylphosphate, 1-(1-butyl)-3-methylimidazolium methylsulfate, 1-(1-butyl)-3-methylimidazolium hydrogensulfate, 1-(1-butyl)-3-methylimidazolium thiocyanate, 1-(1-butyl)-3-methylimidazolium acetate, 1-(1-butyl)-3-methylimidazolium methanesulfonate, 1-(1-dodecyl)-3-methylimidazolium methylsulfate, 1-(1-dodecyl)-3-methylimidazolium hydrogensulfate, 1-(1-tetradecyl)-3-methylimidazolium methylsulfate, 1-(1-tetradecyl)-3-methylimidazolium hydrogensulfate, 1-(1-hexadecyl)-3-methylimidazolium methylsulfate or 1-(1-hexadecyl)-3-methylimidazolium hydrogensulfate, 2-hydroxyethylammonium formate and methyltributylammonium methylsulfate.

## Revendications

1. Procédé de revêtement de plastiques avec des métaux, selon lequel, après un prétraitement et éventuellement des étapes de procédé supplémentaires, telles qu'une activation ou un pré-revêtement avec un métal, une ou plusieurs couches du métal sont appliquées par un procédé de dépôt électrochimique, **caractérisé en ce que** les plastiques sont prétraités avec une composition qui contint au moins un sel ayant un point de fusion inférieur à 100 °C à 1 bar (par la suite nommé liquide ionique), la composition étant constituée de plus de 80 % en poids du liquide ionique, et le liquide ionique étant un sel avec un cation organique choisi dans le groupe constitué par les cations ammonium quaternaires, les cations imidazolium, les cations pyridinium ou les cations pyrazolium.

2. Procédé selon la revendication 1, **caractérisé en ce que** le liquide est un sel liquide à 21 °C, 1 bar.

3. Procédé selon la revendication 1 ou 2, **caractérisé en ce que** le liquide ionique est un sel avec un cation imidazolium, un cation pyridinium ou un cation pyrazolium.

4. Procédé selon l'une quelconque des revendications 1 à 3, **caractérisé en ce que** le liquide ionique est un sel avec un cation imidazolium.

5. Procédé selon l'une quelconque des revendications 1 à 4, **caractérisé en ce que** la composition est constituée de plus de 90 % en poids du liquide ionique.

6. Procédé selon l'une quelconque des revendications 1 ou 5, **caractérisé en ce que** la composition contient éventuellement de l'eau ou un solvant organique en plus du liquide ionique.

7. Procédé selon l'une quelconque des revendications 1 à 6, **caractérisé en ce que** les plastiques sont des plastiques thermoplastiques.

8. Procédé selon l'une quelconque des revendications 1 à 7, **caractérisé en ce que** les plastiques sont des polyamides, des polyoléfines, des polyesters, des polyéthers, des polyacétals, notamment le polyoxyméthylène, le polycarbonate, des polyuréthanes, des polyacrylates, le polystyrène ou des copolymères de styrène, notamment avec de l'acrylonitrile, p. ex. le copolymère acrylonitrile/butadiène/styrène (ABS).

9. Procédé selon l'une quelconque des revendications 1 à 8, **caractérisé en ce que** les métaux à déposer sont le nickel, l'aluminium, le cuivre, le chrome, l'étain ou le zinc, ainsi que leurs alliages.

10. Procédé selon l'une quelconque des revendications 1 à 9, **caractérisé en ce que** le plastique est traité avec la composition à une température élevée de 30 à 120 °C.

11. Procédé selon la revendication 1, **caractérisé en ce que** les cations organiques sont des cations ammonium quaternaires contenant quatre groupes alkyle en C1 à C12 en tant que substituants sur l'atome d'azote.

12. Procédé selon la revendication 1, **caractérisé en ce que** les cations organiques sont un cation choisi dans le groupe constitué par méthyl-tri-(1-butyl)-ammonium, 2-hydroxyéthylammonium, 1-méthylimidazolium, 1-éthylimidazolium, 1-(1-butyl)-imidazolium, 1-(1-octyl)-imidazolium, 1-(1-dodécyl)-imidazolium, 1-(1-tétradécyl)-imidazolium, 1-(1-hexadécyl)-imidazolium, 1,3-diméthylimidazolium, 1-éthyl-3-méthylimidazolium, 1-(1-butyl)-3-méthylimidazoiium, 1-(1-butyl)-3-éthylimidazolium, 1-(1-hexyl)-3-méthyl-imidazolium, 1-(1-hexyl)-3-éthyl-imidazolium, 1-(1-hexyl)-3-butylimidazolium, 1-(1-octyl)-3-méthylimidazolium, 1-(1-octyl)-3-éthylimidazolium, 1-(1-octyl)-3-butylimidazoiium, 1-(1-dodécyl)-3-méthylimidazolium, 1-(1-dodécyl)-3-éthyl-imidazolium, 1-(1-dodécyl)-3-butylimidazolium, 1-(1-dodécyl)-3-octylimidazoiium, 1-(1-tétradécyl)-3-méthylimidazolium, 1-(1-tétradécyl)-3-éthylimidazolium, 1-(1-tétradécyl)-3-butylimidazolium, 1-(1-tétradécyl)-3-octylimidazolium, 1-(1-hexadécyl)-3-méthylimidazolium, 1-(1-hexadécyl)-3-éthylimidazolium, 1-(1-hexadécyl)-3-butylimidazolium, 1-(1-hexadécyl)-3-octylimidazoiium, 1,2-diméthyl-imidazolium, 1,2,3-triméthylimidazolium, 1-éthyl-2,3-diméthylimidazolium, 1-(1-butyl)-2,3-diméthylimidazolium, 1-(1-hexyl)-2,3-diméthyl-imidazolium, 1-(1-octyl)-2,3-diméthylimidazolium, 1,4-diméthylimidazolium, 1,3,4-triméthylimidazolium, 1,4-diméthyl-3-éthylimidazolium, 3-butylimidazolium, 1,4-diméthyl-3-octylimidazolium, 1,4,5-triméthylimidazolium, 1,3,4,5-tétraméthylimidazolium, 1,4,5-triméthyl-3-éthylimidazolium, 1,4,5-triméthyl-3-butylimidazolium ou 1,4,5-triméthyl-3-octylimidazolium.

13. Procédé selon la revendication 1, **caractérisé en ce que** le liquide ionique est choisi dans le groupe constitué par le méthylsulfate de 1,3-diméthylimidazolium, l'hydrogénosulfate de 1,3-diméthylimidazolium, le diméthylphosphate de 1,3-diméthylimidazolium, l'acétate de 1,3-diméthylimidazolium, le méthylsulfate de 1-éthyl-3-méthylimidazolium, l'hydrogénosulfate de 1-éthyl-3-méthylimidazolium, le thiocyanate de 1-éthyl-3-méthylimidazolium, l'acétate de 1-éthyl-3-méthyl-imidazolium, le méthanesulfonate de 1-éthyl-3-méthylimidazolium, le diéthylphosphate de 1-éthyl-3-méthylimidazolium, le méthylsulfate de 1-(1-butyl)-3-méthylimidazolium, l'hydrogénosulfate de 1-(1-butyl)-3-méthylimidazolium, le thiocyanate de 1-(1-butyl)-3-méthylimidazolium, l'acétate de 1-(1-butyl)-3-méthylimidazolium, le méthanesulfonate de 1-(1-butyl)-3-méthylimidazolium, le méthylsulfate de 1-(1-dodécyl)-3-méthylimidazolium, l'hydrogénosulfate de 1-(1-dodécyl)-3-méthylimidazolium, le méthylsulfate de 1-(1-tétradécyl)-3-méthylimidazolium, l'hydrogénosulfate de 1-(1-tétradécyl)-3-méthylimidazolium, le méthylsulfate de 1-(1-hexadécyl)-3-méthylimidazolium ou l'hydrogénosulfate de 1-(1-hexadécyl)-3-méthylimidazolium, le formiate de 2-hydroxyéthylammonium ou le méthylsulfate de méthyltributylammonium.
